# EUROPÄISCHE PATENTSCHRIFT

(11) **EP 0 198 488 B1**
(45) Veröffentlichungstag und Bekanntmachung des Hinweises auf die Patenterteilung: **20.07.1988**
(21) Anmeldenummer: 86105253.8
(22) Anmeldetag: 16.04.1986
(51) Int. Cl.: G03G 5/06, G03G 5/05, G03G 5/10, G03G 13/26

(54) **Elektrophotographisches Aufzeichnungsmaterial**
Electrophotographic recording material
Matériau d'enregistrement électrophotographique

(30) Priorität: 19.04.1985 DE 3514182
(43) Veröffentlichungstag der Anmeldung: 22.10.1986
(73) Patentinhaber: BASF Aktiengesellschaft, 67063 Ludwigshafen (DE)
(72) Erfinder: Hoffmann, Gerhard, Dr., D-6701 Otterstadt (DE); Leyrer, Reinhold J., Dr., D-6700 Ludwigshafen (DE); Neumann, Peter, Dr., D-6908 Wiesloch (DE)

(56) Entgegenhaltungen:
- EP-A- 0 031 481
- EP-A- 0 093 330
- AT-B- 204 396
- DE-C- 1 117 391

## Beschreibung

Die Verwendung homogen sensibilisierter Photoleiterschichten zur Herstellung von elektrophotographischen Druckformen, insbesondere elektrophotographischer Offsetdruckformen ist bekannt. Solche Schichten und die dazugehörigen Verfahren sind z. B. in der DE-PS-1 117 391 sowie in DE-OS-2 322 047 und 2 526 720 beschrieben. Bei einer üblichen Ausführungsform dieser Photoleiterschichten und Druckformen wird die auf den elektrisch leitfähigen Schichtträger aufgebrachte Photoleiterschicht aufgeladen, bildmäßig belichtet, mit Flüssig- oder Trockentoner zum Bild entwickelt, das Tonerbiid durch Erhitzen fixiert und die Druckplatte durch Weglösen der unbetonerten Photoleiterschicht entwickelt. Die erhaltene Offsetdruckform nimmt an den Tonerbildbereichen Druckfarbe und an den freigelegten Bereichen der Trägeroberfläche Wasser an. Solche elektrophotographischen Offsetdruckformen bestehen im wesentlichen aus
A) einem für den Offsetdruck geeigneten elektrisch leitfähigen Aluminiumträgerblech in einer Dicke von 0,1 bis 0,6 mm mit z. B. einer elektrolytisch aufgerauhten oder anodisierten Oberfläche, und
B) der elektrophotograpischen Schicht aus
   B1) mindestens einem mit allen in der Rezeptur vorhandenen Komponenten verträglichen Bindemittel, das in offsettypischen Auswaschmedien löslich ist,
   B2) einer niedermolekularen Ladungstransportverbindung,
   B3) mindestens einem Sensibilisator für den gewünschten aktinischen Bereich und
   B4) weiteren Zusätzen, die die allgemeinen Schichteigenschaften verbessern.

Zur korrekten Funktion dieser eletrophotographischen Schichten ist ein hoher Anteil an Ladungstransportrtverbindungen B2) erforderlich. Gute Ergebnisse werden nur erreicht, wenn die Konzentration an B2) 35 Gew.-% übersteigt; häufig sind sogar bis zu 50 Gew.-% notwendig, um ausreichend kurze Belichtungszeiten, wie sie heute vom Offsetdrucker gefordert werden, einhalten zu können.

Dabei treten in der Praxis häufig Probleme auf. Solch hohe Konzentrationen an B2) führen zu schlechten elektrokinetischen Eigenschaften der Schichten. Die Belichtungszeiten werden zwar verkürzt, jedoch wird die Dunkelleitfähigkeit - die ja möglichst niedrig sein soll, um ein Ablaufen der Oberflächenladung zu verhindern unzulässig groß. Es kann sogar sein, daß bei einer hohen Konzentration, z. B. von über 40 Gew.-%, die Beladbarkeit der Schicht im Dunkeln schwierig wird, weil bei der Beladung mittels einer Corona das Oberflächenpotential schneller abfließt als es aufgesprüht werden kann. Wird die Corona dann abgeschaltet, tritt sehr schnell ein Potentialverlust ein, der soweit gehen kann, daß kein Toner mehr elektrostatisch gebunden werden kann; d. h. das latente Ladungsbild kann nicht mehr in ein Tonerbild umgewandelt werden.

Aufgabe der vorliegenden Erfindung war es, elektrophotographische Schichten für Kopierschichten, insbesondere Offsetdruckformen zu entwickeln, die bei einer hohen Photoempfindlichkeit gleichzeitig eine hohe Beladbarkeit, eine äußerst niedrige Dunkelleitfähigkeit und gute Druckeigenschaften aufweisen.

Es wurde gefunden, daß die gestellte Aufgabe gelöst wird, wenn man ein Gemisch aus zwei Ladungstransportverbindungen anwendet, deren Struktur verschieden ist. Dementsprechend betrifft die vorliegende Erfindung ein elektrophotographisches Aufzeichnungsmaterial, das aus A) einem leitfähigen Träger und B) einer elektrophotographischen Schicht aus organischen Materialien aufgebaut ist und das dadurch gekennzeichnet ist, daß die elektrophotographische Schicht (B) als Ladungstransportverbindungen ein Gemisch aus mindestens einer Verbindung der Formel und mindestens einer Verbindung der Formel

im Verhältnis 9 : 1 bis 0,6 : 1 Gewichtsteilen enthält, wobei in den Formeln R^{l} und R² unabhängig voneinander für C, bis C₆-Alkyl, Allyl, Phenyl-C₁- bis -C₄-alkyl oder für gegebenenfalls durch C₁- bis C₄-Alkyl, C₁- bis C₄-Alkoxy und/oder Halogen substituiertes Phenyl,
R³ und R⁴ unabhängig voneinander für Wasserstoff, C,- bis C₄-Alkyl, C,- bis C₄-Alkoxy oder Halogen und
R6, R⁷, R8 und R⁹ unabhängig voneinander für C₁- bis C₄-Alkyl, Phenyl-, -C₁- oder C₂-alkyl oder Cyclohexyl stehen.
Bevorzugt sind Ladungstransportverbindungen (1) und (11), in denen
R^{l} für Methyl, Ethyl oder Benzyl,
R2 für Methyl, Ethyl oder Phenyl,
R3 für Wasserstoff, 5-Methoxy oder 5-Ethoxy,
R4 für Wasserstoff und
R6, R⁷, R8 und R⁹ für Methyl, Ethyl, Propyl oder Butyl stehen.

Ganz besonders sind als Ladungstransportverbindungen hervorzuheben ein Gemisch aus (I) und (II), in denen R^{l} für Ethyl, R² für Phenyl, R³ für 5-Methoxy, R⁴ für Wasserstoff und R⁶, R⁷, R⁸ und R⁹ für Ethyl stehen.

Das Verhältnis von (1) zu (11) liegt bei 9 : 1 bis 0,6 : 1 Gewichtsteilen, vorzugsweise bei 3,5 : 1 bis 0,7 : 1.

Besonders gute Ergebnisse werden mit einem Gemisch aus (1) und (11) erhalten, wenn das Gewichtsverhältnis von (I) : (11) im Bereich von 2,3 : 1 bis 0,8 : 1 liegt.

Die Verbindungen (1) und (11) sind als Ladungstransportverbindungen bekannt und geben allein angewendet auch gute Belichtungseigenschaften. Jedoch bereiten die Verbindungen (I) und (11) bei den für hochlichtempfindliche Systeme erforderlichen Konzentrationen die oben beschriebenen Probleme. Überraschend und für den Fachmann nicht zu erwarten war der Befund, daß bei Anwendung einer Kombination der Ladungsträgertransportverbindungen (I) mit (11), die voneinander chemisch ganz verschieden sind, die oben geschilderten Probleme und Schwierigkeiten nicht eintreten.

Aus dem Stand der Technik, z. B. EP-A-11 980, sind Mischungen von Ladungstransportverbindungen zwar bekannt, jedoch werden stets nur Mischungen von chemisch sehr eng verwandten Ladungstransportverbindungen verwendet. Durch die Anwendung der Gemische soll das Kristallisieren der Ladungstransportverbindungen bei der erforderlichen hohen Konzentration verhindert werden. Eine Verbesserung der elektrophotographischen Eigenschaften - die Aufgabe der vorliegenden Erfindung - ist aus den Angaben nicht zu erkennen und kann aus den Ergebnissen auch nicht abgeleitet werden.

Das Aufzeichnungsmaterial gemäß der Erfindung weist folgende Eigenschaften auf:
1) eine gleich gute bis höhere Photoempfindlichkeit als die bessere Komponente allein;
2) eine deutlich geringere Dunkelentladung als bei Anwendung der beiden Komponenten allein;
3) eine raschere Potentialabnahme bei Belichtung und ein höheres Oberflächenpotential als bei Anwendung der beiden Komponenten allein;
4) keine Beeinflussung (Änderung) der Auswascheigenschaften der Schicht und
5) keine Beeinflussung (Änderung) der Druckeigenschaften gegenüber Schichten, die nur (I) oder (11) enthalten und
6) die beiden Ladungstansportverbindungen sind miteinander verträglich.

Die Verträglichkeit von (1) und (11) untereinander war nicht zu erwarten, da aus Phys. Rev. Lett. 37 (1976), S. 1360 bekannt ist, daß sich zwei Ladungsträgertransportverbindungen nebeneinander gegenseitig stören. Um so überraschender ist der Befund, daß das Gemisch mindestens genau so gut oder sogar besser wirkt als die in der Wirkung beste Einzelkomponente.

Das erfindungsgemäß zu verwendende Gemisch aus den Ladungsträger transportierenden Verbindungen (I) und (11) kann mit Vorteil sowohl in einschichtig als auch in mehrschichtig auf für den Offsetdruck geeignetem Aluminiumblech aufgebrachten Aufzeichnungssystemen verwendet werden.

Geeignete einschichtige Systeme weisen bevorzugt auf einem leitfähigen Trägermaterial (A) eine Schicht (B) aus (a) 65 bis 35 Gew.-% eines Bindemittels, (b) 30 bis 60, insbesondere 38 bis 46 Gew.-% des erfindungsgemäßen Gemisches aus den Ladungsträger transportierenden Verbindungen (I) und (11), (c) gegebenenfalls bis zu 15 Gew.-% eines weiteren, im wesentlichen inaktiven Bindemittels und (d) 0,02 bis 2,5 Gew.-% einer bei aktinischer Belichtung Ladungsträger erzeugenden Verbindung, insbesondere eines geeigneten Farbstoffs auf. Die Schichten werden mit Vorteil aus einer ca. 6 gew.-%-igen Lösung in einem geeigneten organischen Lösungsmittel auf das gereinigte leitfähige Trägermaterial so aufgebracht, daß nach dem Ablüften des Lösungsmittels je nach Verwendungszweck eine Trockenschichtdicke von ca. 0,8 bis 40 µm, bei elektrophotographischen Druckformen insbesondere 0,8 bis 6 µm, resultiert.

Geeignete Mehrschichtsysteme haben auf einem elektroleitfähigen Trägermaterial (A) z. B. (a) eine Ladungsträger erzeugende Schicht und (ß) eine Ladungstransportschicht aus 30 bis 60 Gew.-% des Gemisches aus den Ladungsträger transportierenden Verbindungen der Formeln (1) und (11), 65 bis 35 Gew.-% eines organischen Bindemittels und gegebenenfalls bis zu 15 Gew.-% weiterer, die mechanischen Eigenschaften der Schicht verbessernde Zusätze. Die erste Schicht wird vorteilhaft in einer Dicke von 0,005 bis 5 µm, insbesondere 0,1 bis 0,9 um als Lösung in einem geeigneten Lösungsmittel auf das Trägermaterial aufgetragen. Nach dem Auftrag erfolgt der Auftrag der zweiten Schicht in einer Dicke, daß nach dem Trocknen der Kompositstruktur eine Schichtdicke von 5 bis 25, insbesondere 7 bis 15 um resultiert.

Als elektrisch leitende Träger kommen z. B. rohe oder vorbehandelte, z. B. aufgerauhte und/oder anodisierte Aluminiumbleche oder Aluminiumfolien mit Dicken von 0,08 bis 0,6 mm in Betracht.

Die Art der geeigneten organischen Bindemittel für die Schichten richtet sich nach dem beabsichtigten Verwendungszweck der Aufzeichnungsmaterialien. Für den Kopiersektor eignen sich z. B. Celluloseether, Polyesterharze, Polyvinylchloride, Polycarbonate, Copolymere, wie Styrol-Maleinsäureanhydrid-Copolymere oder Vinylchlorid-Maleinsäureanhydrid-Copolymere oder Mischungen solcher Bindemittel. Bei ihrer Auswahl spielen ihre filmbildenden und elektrischen Eigenschaften, ihre Haftfestigkeit auf dem Trägermaterial und ihre Löslichkeitseigenschaften eine besondere Rolle. Insbesondere bei Aufzeichnungsmaterialien für die Herstellung elektrophotographischer Druckplatten und besonders bei denen für den Offsetdruck sind solche besonders geeignet, die in basischen, wäßrigen oder alkoholischen Lösungsmitteln löslich sind. Dies sind vor allem Substanzen mit alkalilöslich machenden Gruppen wie Anhydrid-, Carboxyl-, Sulfonsäure-, Phenol- oder Sulfonimid-Gruppierungen. Bevorzugt sind Bindemittel, insbesondere solche mit hohen Säurenzahlen, die in basischen wäßrig-alkoholischen Lösungsmittelsystemen leicht löslich sind und ein mittleres Molekulargewicht (Gewichtsmittel) von 800 bis 80.000 und insbesondere 1.500 bis 50.000 aufweisen. Geeignet sind z. B. Copolymerisate aus Methacrylsäure und Methacrylsäureestern, besonders Copolymerisate aus Styrol und Maleinsäureanhydrid und aus Styrol, Methacrylsäure und Methacrylsäureester, soweit sie die vorstehende Löslichkeitsbedingung aufweisen. Obwohl bekanntermaßen Bindemittel mit freien Carboxylgruppen die Dunkelleitfähigkeit der elektrophotographischen Schichten in unerwünschter Weise erhöhen und dadurch zu schlechten Betonerungsergebnissen führen, lassen sich solche Bindemittel leicht an die erfindungsgemäß verwendeten Ladungstransportverbindungen anpassen. So hat sich gezeigt, daß Copolymerisate aus Styrol, Maleinsäureanhydrid und Acryl- oder Methacrylsäure, die einen Anteil von einpolymerisiertem Maleinsäureanhydrid von 5 bis 50 Gew.-% und einen Anteil von einpolymerisierter Acryl- oder Methacrylsäure von 5 bis 35, insbesondere 10 bis 30 Gew.-% aufweisen, befriedigende elektrophotographische Schichten mit hinreichender Dunkelleitfähigkeit ergeben. Sie weisen eine hervorragende Löslichkeit in Auswaschmitteln aus 75 Gew.-% Wasser, 23 Gew.-% Isobutanol und 2 Gew.-% Soda auf, sind aber in offsettypischem Wischwasser unlöslich.

Geeignete Ladungsträger erzeugende Verbindungen bzw. Sensibilisatoren sind z. B. für einschichtig aufgetragene Systeme, wie sie auch zur Herstellung elektrophotographischer Druckformen dienen, Farbstoffe aus der Triarylmethanreihe, Xanthenfarbstoffe und Cyaninfarbstoffe. Sehr gute Ergebnisse wurden mit den erfindungsgemäßen Verbindungen der Formel I und Rhodamin B (C.I. 45170), Rhodamin 6 G (C.I. 45160), Malachitgrün (C.I. Basic Green 4; C.I. 42 000), Methylviolett (C.I. 42535) oder Kristallviolett (C. I. 42555) erhalten. Bei mehrschichtig aufgetragenen Systemen liegt der Farbstoff oder das Pigment in einer separaten Ladungsträger erzeugenden Schicht vor. Hier sind Azofarbstoffe, Phthalocyanine, Isoindolinfarbstoffe und Perylentetracarbonsäurederivate gut wirksam. Besonders gute Ergebnisse werden mit Perylen-3,4,9,10-tetracarbonsäurediimidderivaten erzielt, wie sie in DE-OS-3 110 954 und 3 110 960 beschrieben sind.

Für die jeweilige Verwendung kann das erfindungsgemäße elektrophotographische Aufzeichnungsmaterial übliche Zusätze enthalten, z. B. Verlaufmittel und Weichmacher in der photoleitfähigen Schicht oder Haftvermittler zwischen Träger und Schicht.

Deutliche Vorteile weisen die erfindungsgemäßen Materialien bei der Verwendung für die Herstellung von elektrophotographischen Druckformen auf und genügen hierbei hohen Ansprüchen im Hinblick auf das Auflösungs vermögen und die Druckauflage. Die hohe Lichtempfindlichkeit erlaubt eine Senkung der Belichtungszeit bei der Verarbeitung in der Reprokamera gegenüber handelsüblichen Materialien bis etwa auf die Hälfte. Aus einer sehr randscharfen Bildwiedergabe resultiert eine gute Auflösung. Durch einen hohen Ladungskontrast können auch feine Rasterpunkte in den lichten Tonwortbereichen gut wiedergegeben werden. Ferner führt die Belichtung der Schichten zu sehr geringen Restspannungen und die bei der Betonerung erhaltenen Bilder zeichnen sich durch gute Grundfreiheit in den Nichtbildbereichen aus. Da die spektrale Empfindlichkeit der Schichten bei 600 nm stark absinkt, können die Schichten bei Rotlicht gehandhabt werden, ohne daß Bildverluste auftreten.

Die Herstellung elektrophotographischer Offsetdruckformen erfolgt dabei wie üblich durch eine elektrostatische Aufladung des elektrophotographischen Aufzeichnungsmaterials mittels einer Hochspannungscorona, eine direkt nachfolgende bildmäßige Belichtung, die Entwicklung des vorliegenden elektrostatischen, latenten Ladungsbildes mittels eines Trocken- oder Flüssigtoners, die Fixierung des Toners durch einen nachgeschalteten Schmelzvorgang und die Entfernung der unbetonerten, photohalbleitenden Schicht mittels eines geeigneten Auswaschlösemittels. Die so erhaltene Druckform kann in bekannter Weise noch für den Offsetdruck vorbereitet werden, z. B. durch eine Hydrophilierung und Gummierung der wasserführenden Oberfläche.

Die folgenden Ausführungsbeispiele sollen die erfindungsgemäßen Aufzeichnungsmaterialien zusätzlich erläutern.

Die genannten Teile und Prozentangaben beziehen sich auf das Gewicht.

### Beispiel 1

a) In 900 g Tetrahydrofuran werden 54,6 g eines Copolymeren aus 70 Gew.-% Styrol, 24 Gew.-% Acrylsäure und 6 Gew.-% Maleinsäureanhydrid, 28 Gew.-teile 2-(Diethylaminophenyl)-benztriazol-1,2,3 (la), 17 Gew.-teile 2,5-Bis-(4'-diethylaminophenyl)-oxadiazol-1,3,4 (Ila) und 0,4 Gew.-teile C.I. Basic Red 1; C.I. No. 45160 gelöst. Diese Lösung wird in einer solchen Naßschichtdicke auf ein Offsetaluminiumträgerblech aufgebracht, daß nach dem Trocknen für 30 Minuten bei 80° C eine Trockenschichtdicke von 4 µm verbleibt.
b) Diese Platte wird mit einer Corona in einem Abstand von 10 mm und einer damit verbundenen Hochspannungsquelle von 6,75 kV auf ein Oberflächenpotential von -850 Volt beladen. Dabei wird die Geschwindigkeit der Potentialannahme ermittelt. Nach dem Abschalten der Corona verbleibt die beladene Platte für 20 Sekunden im Dunkel, wobei der auf das ursprünglich vorhandene Potential bezogene prozentuale Potentialabfall registriert wird. Dann wird mit dem weißen Licht einer Xenonhochdrucklampe mit einer Lichtintensität von 60 uW.cm-² in Plattenebene belichtet und dabei gemessen:
   - die Potentialannahme zu Beginn der Beladung in V/s,
   - Zeit bis zur Beladung mit 850 V in s,
   - prozentualer Potentialabfall im Dunkeln,
   - der lichtinduzierte Potentialabfall in %, bezogen auf das unmittelbar vor der Belichtung vorhandene Potential,
   -das Restpotential am Ende des Meßvorganges. Die Ergebnisse sind in der Tabelle 1 zusammengestellt.

### Vergleichsbeispiel 1

Es wurde wie in Beispiel 1a) verfahren, jedoch wurde das Oxdiazol (IIa) durch die gleiche Menge Benztriazol (la) ersetzt.

### Vergleichsbeispiel 2

Es wurde wie in Beispiel 1a) verfahren, jedoch wurde das Benztriazol (la) durch die gleiche Menge Oxdiazol (Ila) ersetzt.

### Vergleichsbeispiel 3

Es wurde wie in Beispiel 1a) verfahren, jedoch wurde das Oxdiazol (Ila) durch die gleiche Menge Triphenylamin, eine aus dem Stand der Technik sehr bekannte niedermolekulare Ladungstransportverbindung, ersetzt.

### Beispiel 2

Es wurde wie in Beispiel 1a) verfahren, jedoch wurden 22,5 Teile (la) und 22,5 Teile (IIa) verwendet.

### Beispiel 3

Es wurde eie in Beispiel 1a) verfahren, jedoch wurden 33,75 Teile (la) und 11,25 Teile (Ila) verwendet.

### Beispiel 4

Es wurde wie in Beispiel 1a) verfahren, jedoch wurde ein Gemisch aus 30,2 Teilen (la) und 14,8 Teilen (IIa) verwendet.

### Beispiel 5

Es wurde wie in Beispiel 1 verfahren, jedoch wurde ein Gemisch aus 28 Teilen 2-(N-Ethyl-N-phenylaminophenyl)-5-methoxybenztriazol-1,2,3 (Ib) und 17 Teilen 2,5-Bis-(4'-di-n-butylaminophenyl)-oxadiazol-1,3,4 (Ilb) verwendet.

Die Prüfung der nach den Beispielen 2, 3, 4 und 5 und der nach den Vergleichsbeispielen 1, 2 und 3 erhaltenen Schichten erfolgte entsprechend Beispiel 1b). Die Ergebnisse sind in der Tabelle zusammengestellt.

## Patentansprüche

1. Elektrophotographisches Aufzeichnungsmaterial aus A) einem leitfähigen Träger und B) einer elektrophotograpischen Schicht aus organischen Materialien, dadurch gekennzeichnet, daß die elektrophotgraphische Schicht (B) als Ladungstransportverbindungen ein Gemisch aus mindestens einer Verbindung der Formel und mindestens einer Verbindung der Formel
im Verhältnis 9 : 1 bis 0,6 : 1 Gewichtsteilen enthält, wobei in den Formeln
R^{l} und R² unabhängig voneinander für C₁- bis C₆-Alkyl, Allyl, Phenyl-C₁- bis -C₄-alkyl oder für gegebenenfalls durch C₁- bis C₄-Alkyl, C₁- bis C₄-Alkoxy und/oder Halogen substituiertes Phenyl,
R3 und R⁴ unabhängig voneinander für Wasserstoff, Cₗ- bis C₄-Alkyl, Cₗ- bis C₄-Alkoxy oder Halogen und
R6, R⁷, R8 und R9 unabhängig voneinander für C₁- bis C₄-Alkyl, Phenyl-C₁- oder C₂-Alkyl oder Cyclohexyl stehen.

2. Aufzeichnungsmaterial gemäß Anspruch 1, dadurch gekennzeichnet, daß die Schicht (B) Ladungstransportverbindungen der Formeln (I) und (11) enthält, wobei
R¹ für Methyl, Ethyl oder Benzyl,
R² für Methyl, Ethyl oder Phenyl,
R3 für Wasserstoff, 5-Methoxy oder 5-Ethoxy,
R4 für Wasserstoff und
R6, R7, R8 und R9 für Methyl, Ethyl, Propyl oder Butyl stehen.

3. Aufzeichnungsmaterial gemäß Anspruch 2, dadurch gekennzeichnet, daß R¹ für Ethyl, R² für Phenyl, R³ für 5-Methoxy, R⁴ für Wasserstoff und R6, R7, R⁸ und R⁹ für Ethyl stehen.

4. Aufzeichnungsmaterial gemäß den Ansprüchen 1, 2 oder 3, dadurch gekennzeichnet, daß das Gewichtsverhältnis der Verbindungen (1) und (11) im Bereich von 2,3 : 1 bis 0,8 : 1 liegt.

5. Aufzeichnungsmaterial gemäß den Ansprüchen 1, 2, 3 oder 4, dadurch gekennzeichnet, daß die elektrophotographische Schicht (B) 30 bis 60, vorzugsweise 38 bis 46 Gew.-%, bezogen auf (B), an (1) und (11) enthält.

6. Aufzeichnungsmaterial gemäß den Ansprüchen 1 bis 5, dadurch gekennzeichnet, daß die elektrophotographische Schicht (B) 0 bis 5 Gew.-%, bezogen auf (B), eines oder mehrerer Aktivatoren enthält.

7. Verfahren zur Herstellung eines elektrophotographischen Aufzeichnungsmaterials aus (A) einem leitfähigen Träger und (B) einer elektrophotographischen Schicht aus organischen Materialien gemäß den Ansprüchen 1 bis 6, dadurch gekennzeichnet, daß auf den Träger (A) die Schicht (B) in Form einer Lösung mittels einer Rakel oder einer Walzenvorrichtung aufgetragen wird.

8. Verfahren gemäß Anspruch 7, dadurch gekennzeichnet, daß die Schicht (B) in einer Dicke von 0,8 bis 40 µm, vorzugsweise 0,8 bis 6 pm aufgetragen wird.

9. Verfahren gemäß der Ansprüche 7 oder 8, dadurch gekennzeichnet, daß als (A) ein für den Offsetdruck geeignetes Trägerblech, vorzugsweise ein elektrisch aufgerauhtes, anodisch oxidiertes und gesealtes Aluminiumträgerblech verwendet wird.

10. Verwendung der Aufzeichnungsmaterialien gemäß der Ansprüche 1 bis 6 für den elektrophotographischen Offsetdruck.

## Claims

1. An electrophotographic recording material composed of A) a conductive base and B) an electrophotographic layer of organic materials, wherein the electrophotographic layer (B) contains, as charge-transporting compounds, a mixture of one or more compounds of the formula and one or more compounds of the formula
in a weight ratio of from 9 : 1 to 0.6 : 1, and, in the formulae, R^{l} and R² independently of one another are each C₁-C₆-alkyl, allyl or phenyl-C₁-C₄-alkyl or are each phenyl which is unsubstituted or substituted by C₁-C₄-alkyl, Cₗ-C₄-alkoxy and/or halogen, R³ and R⁴ independently of one another are each hydrogen, C₁-C₄-alkyl, Cₗ-C₄- alkoxy or halogen and R⁶, R⁷, R⁸ and R⁹ independently of one another are each C₁-C₄-alkyl, phenyl-C₁- or -C₂- alkyl or cyclohexyl.

2. A recording material as claimed in claim 1, wherein the layer (B) contains charge-transporting compounds of the formulae (I) and (II) in which R^{l} is methyl, ethyl or benzyl, R² is methyl, ethyl or phenyl, R³ is hydrogen, 5-methoxy or 5-ethoxy, R⁴ is hydrogen and R⁶, R⁷, R⁸ and R⁹ are each methyl, ethyl, propyl or butyl.

3. A recording material as claimed in claim 2, wherein R^{l} is ethyl, R² is phenyl, R³ is 5-methoxy, R⁴ is hydrogen and R⁶, R⁷, R⁸ and R⁹ are each ethyl.

4. A recording material as claimed in claim 1, or 2 or 3, wherein the weight ratio of the compound (I) to compound (II) is in the range from 2.3 : 1 to 0.8 : 1.

5. A recording material as claimed in claim 1 or 2 or 3 or 4, wherein the electrophotographic layer (B) contains from 30 to 60, preferably from 38 to 46, % by weight, based on (B), of (I) and (II).

6. A recording material as claimed in claim 1 or 2 or 3 or 4 or 5, wherein the electrophotographic layer (B) contains from 0 to 5 % by weight, based on (b), of one or more activators.

7. A process for the preparation of an electrophotographic recording material consisting of (A) a conductive base and (B) an electrophotographic layer of organic materials as claimed in claim 1 or 2 or 3 or 4 or 5 or 6, wherein the layer (B) is applied in the form of a solution onto the base (A) by means of a knife coater or a roller coater.

8. A process as claimed in claim 7, wherein the layer (B) is applied in a thickness of from 0.8 to 40, preferably from 0.8 to 6 µm.

9. A process as claimed in claim 7 or 8, wherein a base suitable for offset printing, preferably an electrically roughened, anodically oxidized and sealed aluminum base, is used as (A).

10. Use of the recording materials as claimed in claim 1 or 2 or 3 or 4 or 5 or 6 in electrophotographic offset printing.

## Revendications

1. Matériau d'enregistrement électrophotographique se composant A) d'un support conducteur et B) d'une couche électrophotographique faite de matières organiques, caractérisé en ce que la couche électrophotographique (B) contient, en tant que composés de transport de charge, un mélange d'au moins un composé de formule et d'au moins un composé de formule
dans un rapport de 9 : 1 à 0,6 : 1 parties en poids, R^{l} et R² dans les formules étant mis chacun, indépendamment l'un de l'autre, pour un radical alkyle en C₁ à C₆ allyle, phényl-C₁- à -C₄-alkyle ou pour un radical phényle éventuellement substitué par un groupe alkyle en C₁ à C₄, un groupe alcoxy en C₁ à C₄ et/ou un atome d'halogène, R³ et R⁴ étant mis chacun, indépendamment l'un de l'autre, pour un atome d'hydrogène, d'halogène, un radical alkyle en C₁ à C₄ ou alcoxy en C₁ à C₄, et R⁶, R⁷, R⁸ et R⁹ étant mis chacun, indépendamment les uns des autres, pour un radical alkyle en C₁ à C₄, phényl-C₁- ou C₂-alkyle ou cyclohexyle.

2. Matériau d'enregistrement selon la revendication 1, caractérisé en ce que la couche (B) contient des composés de transport de charge de formules (1) et (II), R¹ étant mis pour un radical méthyle, éthyle ou benzyle,
R² pour un radical méthyle, éthyle ou phényle,
R³ pour un atome d'hydrogène, un radical 5-méthoxy ou 5-éthoxy,
R⁴ pour un atome d'hydrogène et
R6, R⁷, R8 et R9 étant mis chacun pour un radical méthyle, éthyle, propyle ou butyle.

3. Matériau d'enregistrement selon la revendication 2, caractérisé en ce que R^{l} est mis pour un radical éthyle, R² pour un radical phényle, R3 pour un radical 5-méthoxy, R⁴ pour un atome d'hydrogène et R6, R7, R8 et R⁹ sont mis chacun pour un radical éthyle.

4. Matériau d'enregistrement selon l'une quelconque des revendications 1 à 3, caractérisé en ce que le rapport en poids des composés (1) et (II) se situe dans la gamme de 2,3 : 1 à 0,8 : 1.

5. Matériau d'enregistrement selon l'une quelconque des revendications 1 à 4, caractérisé en ce que la couche électrophotographique (B) contient 30 à 60, de préférence 38 à 46 % en poids de (1) et (II), sur la base de (B).

6. Matériau d'enregistrement selon l'une quelconque des revendications 1 à 5, caractérisé en ce que la couche électrophotographique (B) contient 0 à 5 % en poids, sur la base de (B), d'un ou de plusieurs activateurs.

7. Procédé pour la fabrication d'un matériau d'enregistrement électrophotographique se composant A) d' un support conducteur et B) d'une couche électrophotographique faite de matières organiques selon l'une quelconque des revendications 1 à 6, caractérisé en ce que la couche (B) est appliquée sur le support (A) sous forme d'une solution, au moyen d'une raclette ou d'un dispositif à rouleau.

8. Procédé selon la revendication 7, caractérisé en ce que la couche (B) est appliquée en une épaisseur de 0,8 à 40 µm, de préférence de 0,8 à 6 µm.

9. Procédé selon la revendication 7 ou 8, caractérisé en ce qu'on utilise, en tant que (A), un support en tôle convenant pour l'impression offset, de préférence un support en tôle d'aluminium rendu rugueux électriquement, oxydé anodiquement et traité par un enduit protecteur.

10. Utilisation des matériaux d'enregistrement selon l'une quelconque des revendications 1 à 6 pour l'impression offset électrophotographique.
